# EUROPÄISCHE PATENTSCHRIFT

(11) **EP 0 131 083 B1**
(45) Veröffentlichungstag und Bekanntmachung des Hinweises auf die Patenterteilung: **04.11.1987**
(21) Anmeldenummer: 84100947.5
(22) Anmeldetag: 31.01.1984
(51) Int. Cl.: D21H 5/18, D21G 1/02

(54) **Bezug aus Fasermaterial für Glättwalzen**
Lining of fibrous material for glazing rolls
Garniture en matière fibreuse pour des rouleaux de lissage

(30) Priorität: 04.02.1983 DE 3303703
(43) Veröffentlichungstag der Anmeldung: 16.01.1985
(73) Patentinhaber: Cordier, Dieter, D-6702 Bad Dürkheim (DE)
(72) Erfinder: Cordier, Dieter, D-6702 Bad Dürkheim (DE)
(74) Vertreter: Fuchs Mehler Weiss

## Beschreibung

Die Erfindung betrifft eine elastische Glättwerkswalze mit einem Bezug aus verdichtetem Fasermaterial, insbesondere für die Papiersatinage.

Beispielsweise für die Satinage, d.h. das Glätten von hochwertigen Druckpapieren, aber auch anderen Spezialpapieren wie beispielsweise Pergamin, werden sog. Superkalander verwendet, die aus einem Satz aufeinanderfolgender, jeweils einen Preßspalt miteinander bildender Walzen bestehen, die im wesentlichen abwechselnd aus harten Stahlwalzen und aus Walzen mit einem stärker elastischen Mantel bestehen, der sich unter dem Druck im Preßspalt verformt. Durch die dabei entstehende Geschwindigkeitsdifferenz und durch die durch die Walkarbeit der elastischen Walzen erzeugte Temperatur und die zusätzliche Beheizung der Walzen wird das nacheinander durch die einzelnen Preßspalte hin- und hergeführte Papier geglättet.

Als Material für den Mantel bzw. Bezug der elastischen Walzen von Superkalandern hat sich ein spezielles Fasermaterial durchgesetzt, welches unter hohen Drucken von etwa 500 bis 600 bar auf die Walzenkerne gepreßt und anschließend zylindrisch abgedreht und poliert wird.

Als Fasermaterial werden vornehmlich Zellulosefasern, und zwar Baumwollinters verwendet. Diesen Zellulosefasern können aber auch andere Fasermaterialien beigemischt sein. So besteht beispielsweise der europäische Standardbezug für elastische Kalanderwalzen aus 80 % Baumwolle und 20 % Wolle. Für Spezialzwecke werden auch Walzenbezüge mit bis zu 50 % Asbestfasern verwendet.

Das für das Beziehen elastischer Glättwerkswalzen bzw. Kalanderwalzen verwendete Fasermaterial, das für den überwiegenden Teil der Einsatzgebiete im wesentlichen aus Baumwollfasern mit eventuell einem Anteil von Wolle besteht, wird in Form von Papier aus diesem Material eingesetzt, welches nach herkömmlichen Papierherstellungsverfahren auf Langsiebpapiermaschinen hergestellt wird. Aus dem Papier werden achteckige oder runde Scheiben mit einer Mittelöffnung für den Walzenkern geschnitten, die dann auf den Walzenkern gestapelt und mit den erwähnten Drucken bis 600 bar in axialer Richtung zusammengepreßt werden. Die so vorbereiteten Walzen werden dann auf ein genaues Maß abgedreht und poliert.

Es ist aber nicht unbedingt erforderlich, das Fasermaterial für den Walzenbezug in Form eines Papieres zur Verfügung zu stellen. Es sind auch Herstellungsverfahren bekannt, bei denen das Fasermaterial, beispielsweise kardierte Baumwollfaser auf andere Art und Weise auf den Walzenkern aufgepreßt wird. Heutzutage werden aber fast ausschließlich Kalanderwalzenpapiere für den Neubezug der elastischen Glättwerkswalzen verwendet.

Zwar weisen die für den Bezug elastischer Glättwalzen verwendeten Zellulosefasern, im wesentlichen Baumwollinters, für das Glätten der zu bearbeitenden Papiere erstklassige technologische Eigenschaften auf, was zu ihrem allgemeinen Einsatz geführt hat, jedoch verursachen sie für den Betrieb der Kalander eine Reihe von möglichen und im allgemeinen kostenerzeugenden Schwierigkeiten. Bei der im Umfangsbereich der Walzen unter den verwendeten Liniendrucken von bis zu 300 daN/cm auftretenden Walkarbeit werden erhebliche Temperaturen erzeugt. Bei der verhältnismäßig schlechten Wärmeleitfähigkeit des Zellulosematerials der Baumwollfasern entsteht in den Walzenmänteln ein Wärmestau durch nicht abgeleitete Wärmeenergie, der in einem Bereich von etwa 10 mm unterhalb der Walzenoberfläche zu den höchsten Temperaturen führt. Insbesondere treten Temperaturspitzen im Bereich von Oberflächenbeschädigungen der Walzen auf, die bei Abrissen der satinierten Papierbahn oder bei Durchgang von Fremdkörpern durch die Walzenspalte leicht entstehen können. Insbesondere an solchen Stellen treten derartige Temperatursteigerungen auf, daß das Fasermaterial des Walzenbezuges unterhalb der Oberfläche hier regelrecht verbrennt. Dadurch verliert der Walzenbezug in diesen Bereichen seine spezifischen Eigenschaften und wird im allgemeinen für den weiteren Einsatz unbrauchbar, was erhebliche Kosten für einen Neubezug zur Folge hat.

Man hat durch verschiedenste konstruktive Maßnahmen in den Kalandern versucht, dafür Sorge zu tragen, daß Temperaturspitzen, die zu Walzenverbrennungen führen, beispielsweise durch interne Walzenkühlungen vermieden werden. Bei der schlechten Wärmeleitfähigkeit des Zellulosematerials haben solche Maßnahmen aber nur beschränkte Wirkung. Die auftretenden Schwierigkeiten sowie Maßnahmen, mit denen versucht wird, diese zu beseitigen, sind beispielsweise von E. Münch und W. Schmitz im "Wochenblatt für Papierfabrikation" 1980, Heft 11/12 beschrieben. In dieser Veröffentlichung wird von den fachkundigen Autoren bestätigt, daß die technologischen Möglichkeiten eines Superkalanders bisher nicht ausgenutzt werden konnten, weil die erwähnte Gefahr des Verbrennens der elastischen Walzen bisher nicht beherrscht wurde. Bei Kalandern für Spezialpapiere, die, wie Pergamin, eine sehr starke Satinage erfordern, werden Kalanderwalzenbezüge mit bis zu 50 % Asbestfasern verwendet, weil diese Fasern den auftretenden hohen Temperaturen besser widerstehen. Derartige Walzenbezüge sind aber in ihren übrigen technologischen Eigenschaften nicht so günstig. Es sind daher weitere Versuche unternommen worden, hitzebeständiges Fasermaterial für Kalanderwalzenbezüge zu finden, welches in seinen technologischen Eigenschaften den Baumwollbezügen gleichkommt. Bisher sind diese Bemühungen aber nicht von Erfolg gewesen.

Es ist zwar in anderem Zusammenhang bereits bekannt geworden, in Walzenkonstruktionen, die auch in der Papierindustrie Verwendung finden, Kohlenstoffasern einzusetzen.

So ist aus der US-A-3 698 053 eine Preßwalzenhülse zur Verwendung im Naßpressenbereich einer Papiermaschine bekannt, die aus einem synthetischen Polymermaterial als Grundmatrix besteht, welche zur Festigkeitsverstärkung im wesentlichen parallel ausgerichtete Kohlenstoffasern enthält. Hierbei handelt es sich um die geläufige Herstellung eines kohlenstoffaserverstärkten mechanischen Bauteiles, wie in ähnlicher Weise auch glasfaserverstärkte Kunststoffbauteile bekannt sind. Die so hergestellte Walze ist als Kalanderwalze für die Hochsatinage von Papier nicht geeignet.

Die US-A-3 395 636 beschreibt eine Walze, bei der es sich ebenfalls nicht um eine Satinagewalze handelt, deren Walzenkörper bis auf einen tragenden Kern im wesentlichen aus einem Faser- bzw. Papiermaterial besteht, sondern um eine Walze mit einem relativ dünnen Belag aus Elastomermaterial, der sich auf einem Stahlkörper befindet.

Dieses Elastomermaterial soll von 20-80 % Ruß enthalten, wie dies auch bei der Herstellung von Fahrzeugreifen üblich ist. Die speziellen Probleme papiergefüllter Satinierwalzen sind in dieser Druckschrift nicht angesprochen, auch sind die dort beschriebenen Walzen für die hier betroffene Anwendung nicht geeignet.

In anderem Zusammenhang ist es auch bereits bekanntgeworden, Kohlenstoffasern in papierähnliche Materialien einzuarbeiten. So beschreibt die US-A-3 265 557 ein elektrisch leitfähiges, kohlenstoffaserhaltiges Fasermaterial zur Verwendung als Radarwellen dämpfende Schutzbeläge.

Der Erfindung liegt die Aufgabe zugrunde, faserstoffgefüllte Glättwalzen für Satinierkalander derart zu verbessern, daß örtliche Verbrennungen unterhalb der Walzenoberfläche vermieden werden, ohne die vorteilhaften technologischen Eigenschaften faserstoffgefüllter Walzen zu beeinträchtigen. Es sei erwähnt, daß eine verhältnismäßig hohe Oberflächentemperatur der Walzen für einen guten Satinageeffekt erwünscht ist. Unerwünscht dagegen sind über eine solche Temperatur hinausgehende Temperaturspitzen innerhalb des Walzenmantels.

Erstaunlicherweise hat sich herausgestellt, daß durch einen gewissen Zusatz von Kohlenstoffasern zu den Faserstoffen des Materials für den Walzenbezug der Temperaturstau unterhalb der Walzenoberfläche fast vollständig beseitigt und gleichzeitig die technologischen Eigenschaften, insbebesondere die Elastizität des Fasermaterials sogar noch verbessert werden können.

Wenn in diesem Zusammenhang von "Fasermaterial" gesprochen wird, so ist damit das gesamte Material für den Walzenbezug gemeint, welches im allgemeinen in Form eines Papieres zur Verfügung gestellt wird. Mit "Faserstoff" sind dagegen die eigentlichen faserigen Substanzen im Fasermaterial gemeint, die zusammen mit eventuell noch anderen Zusatzstoffen das Fasermaterial als Werkstoff für den Walzenbezug bilden.

Gemäß der Erfindung besitzt die elastische Glättwerkswalze einen Bezug aus verdichtetem Fasermaterial, welches Kohlenstoffasern in einem Anteil von 1,5-15 Gew.-%, vorzugsweise von etwa 3-12 Gew.-%, bezogen auf den Gesamtfaserstoff in Fasermaterial, enthält.

Bei einem Anteil von 2 Gew.-% ist je nach übrigen Bedingungen und Zusätzen mit einem merkbaren Effekt zu rechnen. Zugabemengen über 10 Gew.-% sind zwar möglich, führen aber nicht mehr zu einer wesentlichen Verbesserung des Effektes, so wie er unter Betriebsbedingungen zur Beseitigung des Temperaturstaues unter der Walzenoberfläche erforderlich ist. Da Kohlenstoffaser relativ teuer ist, würden höhere Zugabemengen sich zumindest als kostennachteilig erweisen. Bei der Auswahl der Kohlenstoffaser ist darauf zu achten, daß sie mit den übrigen Faserstoffen eine ausreichende Mischung in der Stoffsuspension eingeht. Kohlenstoffasern, die in wässriger Suspension flotieren oder im wesentlichen hydrophob sind, sind weniger geeignet, insofern das Fasermaterial vorher in einem normalen Papierherstellungsprozeß in Form eines Papieres hergestellt wird. Hierfür hat sich beispielsweise eine Carbonfaser auf Polyacrylnitrilbasis als verarbeitbar erwiesen. Die Faserlängen der Kohlenstoffasern sollten zweckmäßigerweise in der Größenordnung der vorherrschenden Faserlängen der übrigen Faserstoffe liegen, um eine möglichst homogene Suspension erzeugen zu können. Auch die Faserdicke sollte größenordnungsmäßig dem übrigen Faserstoff angepaßt sein, damit eine gegenseitige Verfilzung der Fasern bei der Papierherstellung auftreten kann. Kohlenstoffasern mit einer Länge von 3 mm und einem Durchmesser von 5 bis 10 11m konnten beispielsweise mit Erfolg zusammen mit Baumwollinters verarbeitet werden, die eine Länge von 2 bis 3 mm und einen Durchmesser von 17 bis 27 um haben.

Die Wärmeleiteigenschaften des Fasermaterials können auch durch die Zugabe eines elektrisch leitenden Rußes zum Faserstoff noch verbessert werden. Zugaben von 0,5 bis 10 Gew.-%, bezogen auf den gesamten Faserstoff sind möglich. Jedoch ist der Effekt der Rußzugabe bezogen auf einen gleichen Gewichtsanteil im Vergleich zu den Kohlenstoffasern wesentlich geringer. Die Verwendung von Ruß bei der Papierherstellung hat ferner den Nachteil, daß dieses nicht faserige Material auf dem Papiermaschinensieb schlechter zurückgehalten wird und daher den Wasserkreislauf belastet. Dagegen trägt die Kohlenstoffaser zur Festigkeit und Elastizität des Papieres bei. Eine eventuelle Zugabe von Ruß unter entsprechender Anpassung des Kohlenstoffaseranteiles ist für den Einzelfall unter technologischen und Kostengesichtspunkten zu ermitteln.

Die Erfindung betrifft auch die Verwendung des Faserstoffes für die Herstellung von Bezügen für elastische Glättwalzen, insbesondere von Kalanderwalzen, wie auch elastische Glättwerkswalzen, die mit einem Bezug aus einem verdichteten Fasermaterial versehen sind, welcher einen Anteil an Kohlenstoffasern, bevorzugt in den wie zuvor für das Papier beschriebenen Mengen enthält. Der Bezug der erfindungsgemäßen Walzen braucht nicht notwendigerweise aus einem Papier hervorgegangen zu sein. Ein Zusatz von Ruß ist auch hierbei möglich.

Bevorzugte Papiere für eine Verwendung gemäß der Erfindung bestehen neben dem Anteil an Kohlenstoffasern aus einem Faserstoff aus im wesentlichen ausschließlich Baumwollfasern oder aus Baumwollinters und Wolle in Gewichtsverhältnissen von 7 zu 3 bis 9 zu 1. Der Faserstoff kann auch einen Anteil von bis zu 50 % Asbestfasern enthalten.

Die im folgenden beschriebenen Ausführungsbeispiele sollen die Erfindung noch näher erläutern, ohne jedoch eine Beschränkung in dem Schutzumfang der Erfindung darzustellen:

### Beispiel 1

Auf einem Laborblattbildner vom Typ "Rapid-Köthen" (siehe Zellcheming-Merkblatt V/8/57: Einheitsmethode für die Festigkeitsprüfung von Zellstoffen, Blattherstellung mit Hilfe des Rapid-Köthen-Gerätes) wurden Laborblätter mit einem Flächengewicht von ca. 150 g/m² aus einem Faserstoff aus 90 % Baumwollinters und 10 % Kohlenstoffaser hergestellt. Als Kohlenstoffaser wurde eine Carbonfaser auf Polyacrylnitrilbasis mit der Typenbezeichnung Sigrafil SFC 3 der SIGRI Elektrographit GmbH in Meitingen verwendet. Diese Faser hat eine Faserlänge von 3 mm und Faserdurchmesser zwischen 5 und 10 11m. Der Durchmesser der Kohlenstoffaser betrug damit etwa die Hälfte des Durchmessers der verwendeten Baumwollinters, der üblicherweise zwischen 17 und 27 µm liegt. Die Faserlänge von Second-Cut-Baumwollinters liegt etwa zwischen 2 und 3 mm. Die Länge der Kohlenstoffasern entsprach daher im wesentlichen der Länge der verwendeten Zellulosefasern.

Diese Papiere wurden in einem Labor-Prüfverfahren auf ihre Eignung getestet, welches im wesentlichen die Belastung elastischer Kalanderwalzen simuliert. Dieses Prüfverfahren ist in der bereits eingangs erwähnten Veröffentlichung von E. Münch und E. Schmitz aus dem Wochenblatt für Papierfabrikation, 1980, Nr. 11/12 erwähnt. Bei diesem Prüfverfahren wird aus übereinandergelegten Blättern des Versuchspapieres ein Würfel von 40 mm Kantenlänge unter einem Druck gepreßt, wie er auch bei der Herstellung der Kalanderwalzenbezüge angewendet wird. Auf diesen Probewürfel wird dann ein Stößel aufgesetzt, der mittels eines Preßlufthammers unter Wechselbelastung gesetzt wird. Unterhalb der Belastungsstelle werden Temperaturmeßfühler in den Probewürfel eingelassen, und zwar ein erster Temperaturmeßfühler 10 mm unterhalb der Oberfläche und ein zweiter Temperaturmeßfühler 20 mm unterhalb der Oberfläche. Die Wechselbelastung des Probewürfels wird solange durchgeführt, bis der Bereich unter dem Stößel verbrennt, ein sog. "burn-out" auftritt. Für herkömmliche Kalanderwalzenpapiere aus etwa 80 % Baumwollfaser und 20 % Wollfaser liegen die Prüfbedingungen für den Stößel bei einer Last von 490 N (50 kp) und einer Frequenz von 50 Hz, entsprechend einem Wechseldruck von 5,0 bar.

Eine Standzeit eines Probewürfels aus herkömmlichem Material von 20 Minuten wird hierbei als gut, eine solche von nur 10 Minuten als schlecht bewertet. Die Temperaturdifferenz zwischen den Meßfühlern 1 und 2 liegt bei herkömmlichen Kalanderwalzenpapieren gegen Ende des Versuches bei etwa 90° C. Da das Temperaturgefälle zwischen den beiden Meßfühlern ein Maß für die Wärmeableitfähigkeit der Probe ist, geht aus diesem Wert bereits die schlechte Wärmeableitung von Kalanderwalzenpapieren auf Zellulosebasis hervor, die zu dem erwähnten Temperaturstau und schließlich zu dem burn-out unterhalb der Probenoberfläche führt.

Mit dem Versuchspapier gemäß der Erfindung trat auch nach 40 Minuten Versuchsdauer noch kein burn-out ein. Die Temperaturdifferenz zwischen den Meßfühlern 1 und 2 stellte sich nach einiger Zeit auf 30° C ein und änderte sich nicht mehr, woraus geschlossen werden konnte, daß sich ein Gleichgewichtszustand in der Wärmeableitung eingestellt hatte, so daß mit einem Ausbrennen der Probe unter dem Stößel überhaupt nicht mehr zu rechnen war.

### Beispiel 2

Unter den gleichen Bedingungen wie bei Beispiel 1 beschrieben, wurde wiederum ein Probewürfel hergestellt, es wurde jedoch die Belastung durch den Stößel verdoppelt. Bei herkömmlichen Kalanderwalzenpapieren tritt unter dieser Belastung ein burn-out innerhalb von wenigen Minuten auf. Beim erfindungsgemäßen Versuchspapier trat auch unter diesen verschärften Bedingungen noch kein Ausbrennen auf. Erst nach zusätzlicher Erhöhung auch der Belastungsfrequenz konnte nach einer Standzeit von 55 Minuten ein burn-out erreicht werden. Die an den Meßfühlern gemessenen Temperaturen betrugen 216° C (Meßfühler 1) und 152° C (Meßfühler 2).

### Beispiel 3

Aufgrund dieser außergewöhnlich günstigen Versuchsergebnisse wurde auf einer kommerziellen Papiermaschine ein Kalanderwalzenpapier aus 90 Gew.-% Baumwollinters und 10 Gew.-% Kohlenstoffasern der unter Beispiel 1 genannten Art bei einer Maschinengeschwindigkeit von etwa 80 bis 90 m/min mit einem Flächengewicht von etwa 160 bis 170 g/m² hergestellt. Mit diesem Papier wurde eine Kalanderwalze bezogen, die in einen Kalander für die Satinage von Pergaminpapieren eingesetzt wurde, der unter außerordentlich hohen Satinagebelastungen arbeitet und in dem deshalb normalerweise ausschließlich nur elastische Kalanderwalzen verwendet werden, deren Walzenbezüge einen hohen Anteil an Asbestfasern haben. Frühere Versuche mit elastischen Walzenbezügen aus Baumwolle ergaben Standzeiten für die Walzen von weniger als 2 Stunden. Die Walze mit dem erfindungsgemäßen Bezug konnte über eine Produktionszeit von 526 Stunden gefahren werden. Es stellte sich dann eine matte Oberfläche ein und beim anschließnden Abspalten des Bezuges wurde festgestellt, daß die Walze vollständig verbrannt war. Im Gegensatz zu dieser Erscheinung müssen die meisten herkömmlichen Walzen wegen örtlicher Verbrennungen gewechselt werden. Ein Einsatz bis zum vollständigen Verbrennen des Materials wird dabei nie erreicht. Dies deutet darauf hin, daß die beim Betrieb eines Kalanders nie zu vermeidenden Oberflächenbeschädigungen, die zu örtlichen Erwärmungen und einem örtlichen Ausbrennen führen, bei der erfindungsgemäßen Walze kaum von Einfluß sind, weil dort offenbar die örtlichen Temperaturerhöhungen besser abgeleitet und auf die Gesamtwalze verteilt werden.

Die Ausführungsbeispiele beweisen, daß mit dem Fasermaterial Bezüge für erfindungsgemäße elastische Kalanderwalzen erzeugt werden können, die den bisher bekannten Walzenbezügen in bezug auf ihre Standfestigkeit um ein Erhebliches überlegen sind, wobei sich der Zusatz der Kohlenstoffasern auch technologisch günstig auf die Walzenarbeit auswirkt. Diese durchaus günstigen Ergebnisse ermöglichen weiterhin von den Maschinenherstellern bereits seit einiger Zeit ins Auge gefaßte Änderungen und neue Einsatzmöglichkeiten in der Kalandertechnologie, die wegen der Ausbrenngefahr der herkömmlichen Kalanderwalzenbezüge nicht verwirklicht werden konnten.

## Patentansprüche

1. Elastische Glättwerkswalze mit einem Bezug aus verdichtetem Fasermaterial, insbesondere für die Papiersatinage, dadurch gekennzeichnet, daß das Fasermaterial Kohlenstoffasern in einem Anteil von 1,5-15 Gew.-%, bezogen auf den Gesamtfaserstoff im Fasermaterial enthält.

2. Glättwerkswalze nach Anspruch 1, dadurch gekennzeichnet, daß der Anteil an Kohlenstoffasern, bezogen auf den Gesamtfaserstoff zwischen 3 und 12 Gew.-% beträgt.

3. Glättwerkswalze nach Anspruch 1 oder 2, dadurch gekennzeichnet, daß der Bezug zusätzlich zum Faserstoff einen Anteil von 0,5 bis 10 Gew.-% eines elektrisch leitenden Rußes, bezogen auf den Gesamtfaserstoff enthält.

4. Glättwerkswalze nach einem der Ansprüche 1-3, dadurch gekennzeichnet, daß der Faserstoff im wesentlichen aus Baumwollfasern, insbesondere aus Baumwollinters besteht.

5. Glättwerkswalze nach einem der Ansprüche 1-3, dadurch gekennzeichnet, daß der Faserstoff aus Baumwollinters und Wolle im Gewichtsverhältnis von 7 zu 3 bis 9 zu 1 besteht.

6. Glättwerkswalze nach einem der Ansprüche 1-3, dadurch gekennzeichnet, daß der Faserstoff einen Anteil von bis zu 50 % Asbestfasern enthält.

7. Verwendung eines Fasermaterials, welches 1,5-15 Gew.-% an Kohlefasern, bezogen auf den Gesamtfaserstoff im Fasermaterial enthält, zur Herstellung von Bezügen für elastische Glättwalzen.

8. Verwendung nach Anspruch 7, dadurch gekennzeichnet, daß das Fasermaterial in Form von Papier vorliegt.

9. Verwendung nach Anspruch 8, dadurch gekennzeichnet, daß das Papier im wesentlichen aus Baumwollfasern, insbesondere aus Baumwollinters, gegebenenfalls mit einem Wollanteil im Verhältnis von 7 zu 3 bis 9 zu 1 zu den Baumwollfasern besteht.

10. Verwendung nach Anspruch 8 oder 9, dadurch gekennzeichnet, daß der Faserstoff einen Anteil von bis zu 50 Gew.-% Asbestfasern enthält.

## Claims

1. An elastic calender roll for the supercalendering of paper webs which roll has a dressing made of compressed fibrous material, characterized in that the fibrous material contains carbon fibres in an amount of 1.5 to 15 % by weight based on total fibres in the fibrous material.

2. Calender roll according to claim 1, further characterized in that the amount of carbon fibres in the fibrous material is 3 to 12 % by weight based on total fibres in the fibrous material.

3. Calender roll according to claim 1 or claim 2, further characterized in that the fibrous material comprises 0.5 to 10 % by weight based on total fibres in the fibrous material of an electrically conducting carbon block.

4. Calender roll according to any one of claims 1 to 3, further characterized in that the fibres substantially comprise cotton fibres, particularly cotton linters.

5. Calender roll according to any one of claims 1 to 3, further characterized in that the fibres comprise cotton linters and wool fibres in a ratio of 7 to 3 up to 9 to 1.

6. Calender roll according to any one of claims 1 to 3, further characterized in that the fibres comprise an amount of up to 50 % by weight of asbestos fibres.

7. Use of a fibrous material comprising from 1.5 to 15 % by weight of carbon fibres, based on total fibres in the fibrous material, for the manufacture of dressings for elastic calender rolls.

8. Use according to claim 7, characterized in that the fibrous material is provided in the form of paper.

9. Use according to claim 7 or 8, characterized in that the fibres substantially comprise cotton fibres, particularly cotton linters.

10. Use according to claim 7 or claim 8, characterized in that the fibres comprise cotton linters and wool fibres and/or asbestos fibres.

## Revendications

1. Rouleaux de lissage élastiques comprenant une garniture en matière fibreuse comprimée, notamment pour le satinage du papier, caractérisés en ce que la matière fibreuse contient des fibres de carbone dans une proportion de 1,5 à 15 % en poids, par rapport à la substance fibreuse totale dans la matière fibreuse.

2. Rouleaux de lissage selon la revendication 1, caractérisés en ce que la proportion des fibres de carbone, par rapport à la substance fibreuse totale, est comprise entre 3 et 12 %.

3. Rouleaux de lissage selon la revendication 1 ou 2, caractérisés en ce que la garniture contient, en plus de la substance fibreuse, une proportion de 0,5 à 10 % en poids d'une suie conductrice de l'électricité, par rapport à la substance fibreuse totale.

4. Rouleaux de lissage selon l'une des revendications 1 à 3, caractérisés en ce que la substance fibreuse comprend essentiellement des fibres de coton, notamment des linters de coton.

5. Rouleaux de lissage selon l'une des revendications 1 à 3, caractérisés en ce que la substance fibreuse comprend des linters de coton et de la laine dans un rapport en poids de 7 à 3 jusqu'à 9 à 1.

6. Rouleaux de lissage selon l'une des revendications 1 à 3, caractérisés en ce que la substance fibreuse contient une proportion de jusqu'à 50 % de fibres d'amiante.

7. Utilisation d'une matière fibreuse, qui contient de 1,5 à 15 % en poids de fibres de carbone par rapport à la substance fibreuse totale dans la matière fibreuse, pour la fabrication de garnitures pour rouleaux de lissage élastiques.

8. Utilisation selon la revendication 7, caractérisée en ce que la matière fibreuse se présente sous forme de papier.

9. Utilisation selon la revendication 8, caractérisée en ce que le papier comprend essentiellement des fibres de coton, notamment des linters de coton, et éventuellement une proportion de laine dans un rapport de 7 à 3 jusqu'à 9 à 1 par rapport aux fibres de coton.

10. Utilisation selon la revendication 8 ou 9, caractérisée en ce que la substance fibreuse contient une proportion de jusqu'à 50 % en poids de fibres d'amiante.
